# EUROPÄISCHE PATENTSCHRIFT

(11) **EP 0 197 185 B1**
(45) Veröffentlichungstag und Bekanntmachung des Hinweises auf die Patenterteilung: **16.05.1990**
(21) Anmeldenummer: 85109800.4
(22) Anmeldetag: 05.08.1985
(51) Int. Cl.: C23C 28/04, C23C 14/00

(54) **Viellagige, hochverschleissfest Hartstoffschutzschicht für metallische, stark beanspruchte Oberflächen oder Substrate**
Multilayered and highly wear-resistant protective coating of hard material for metallic surfaces or substrates subjected to a high load
Revêtement protecteur multicouche et très résistant à l'usure en matériaux durs pour des surfaces ou objets métalliques soumis à des contraintes élevées

(30) Priorität: 11.04.1985 DE 3512986
(43) Veröffentlichungstag der Anmeldung: 15.10.1986
(73) Patentinhaber: KERNFORSCHUNGSZENTRUM KARLSRUHE GMBH, D-76050 Karlsruhe (DE)
(72) Erfinder: Holleck, Helmut, Dr., D-7500 Karlsruhe-Waldstadt (DE)

(56) Entgegenhaltungen:
- EP-A- 0 006 534
- DE-A- 1 951 362
- DE-A- 3 112 460
- DE-B- 1 954 366
- FR-A- 2 276 133
- FR-A- 2 282 483
- FR-A- 2 378 204
- GB-A- 2 045 810
- US-A- 4 060 471
- THIN SOLID FILMS, Band 54, Nr. 1, Oktober 1978, Seiten 85-106, Elsevier Sequoia S.A., Lausanne, CH; R.F. BUNSHAH et al.: "Structure and properties of refractory compounds deposited by electron beam evaporation"
- THIN SOLID FILMS, Band 118, Nr. 3, August 1984, Seiten 293-299, Elsevier Sequoia, Lausanne, CH; R.C. BUDHANI et al.: "Microstructure and mechanical properties of TiC-Al2O3 coatings"
- PATENT ABSTRACTS OF JAPAN, Band 8, Nr. 93 (C-220)[1530], 27. April 1984; & JP-A-59 9169 (RICOH K.K.) 18-01-1984

## Beschreibung

Die Erfindung betrifft ein Verfahren zur Herstellung viellagiger, hochverschleißfester aus unterschiedlichen Hartstoff-Phasen bestehender Hartstoff-Schutzschichten für metallische, stark beanspruchte Oberflächen oder andere Substrate, wobei die Dicke Der Gesamtschutzschicht im Bereich von 0,1 bis 10 um liegt.

Hartstoff-Schutzschichten in Form von Einfach-oder Mehrfachschichten, hergestellt in CVD (Chemical Vapor Deposition) auf Stählen oder Hartmetallen stellen eine der wesentlichen Fortschritte dar im Hinblick auf eine Erhöhung der Verschleißfestigkeit und damit Standzeit von Schneidwerkstoffen oder Verschleißteilen. Die Hartstoffschicht verleiht dabei dem zähen Substrat einen Verschleißschutz durch Erhöhung des Abrasionswiderstandes der Oberfläche, durch Erniedrigung der Reibung und damit der Temperatur sowie durch Verminderung der Diffusion und Adhäsion zwischen Werkstoff und Werkstück (bzw. Span).

Die Problematik des zusammengesetzten Werkstoffes liegt in der oftmals ungenügenden Haftung zwischen Grundwerkstoff und Schicht, der mangelnden Zähigkeit der Schicht sowie der mangelnden Wechselfestigkeit. Man hat versucht, diese Problematik durch Mehrfachschichten zu lösen, hat wesentliche Verbesserungen gegenüber Einfachschichten erreicht, die Schwachstellen des Systems Substrat-Schicht aber nicht gänzlich eliminieren können.

Aus der US-PS 4,060,471 ist ein Verfahren zum Sputtern einer Schicht bekannt, in der sich die Zusammensetzung der Materialien über die Dicke der Schicht ändert, wobei mindestens zwei Quellen verwendet werden.

Die Herstellung einer Vielzahl von Einzelschichten mit entsprechend vielen inneren Phasengrenzflächen wird jedoch nicht angesprochen.

Ähnliche Schichten können entsprechend der JP-A-599 169, Patent Abstracts of Japan, Bd.8, Nr. 93 (27.4.1984) mit einem zusammengesetzten Target hergestellt werden. Das erste Teiltarget besteht dabei aus einer Scheibe aus zwei verschiedenen Materialien, wobei die Materialien segmentweise abwechselnd eingesetzt werden. Im zweiten Target, das axial über dem ersten Target angebracht ist, sind segmentförmige öffnungen vorhanden, die gerade eines der beiden Materialien freilassen. Die Teiltargets sind gegeneinander drehbar.

Mehrlagige Hartstoff-Beschichtungen von Hartmetallen wurden z.B. in der Zeitschrift für Metallkunde, Band 75, Heft 11 (November 1984), Seiten 874 bis 880, beschrieben. Biespielsweise wurde eine zehnlagige Schutzschicht, bei welcher angrenzend an das Hartmetall eine TiC-, darüber eine Ti(C,N)-Schicht und darüber eine Schichtfolge auz vier Zwischenschichten und vier Keramikschichten auf der Basis von AI₂0₃ verwendet wurden, erwähnt. An anderer Stelle dieser Veröffentlichung wurden ca. 10 um dicke, mehrlagige Schichten auf der Basis von Titancarbid, Titancarbonitrid und Titannitrid erwähnt. Für ausgewählte Beschichtungstemperaturen von unter 773 K wurden Vefahren der Physical Vapor Deposition (PVD), darunter das reaktive Kathodenzerstäuben (Sputtern) bei Drücken von ≤10⁻² mbar (≤1 Pa), mit N₂ oder Ar eingestellt, für brauchbar befunden.

Der Erfindung liegt die Aufgabe zugrunde, ein Verfahren zur Herstellung von Verschleißschutzschichten mit verbesserter Haftung, Zähigkeit und Verschleißfestigkeit zu schaffen. Es sollen Oberflächen oder Substrate von Stoffen mit sehr unterschiedlichen Ausdehnungskoeffizienten, wie beispielsweise Molybdän mit einem sehr niedrigen Ausdehnungskoeffizienten, oder ein Hartmetall mit einem mittleren Ausdehnungskoeffizienten oder Schnellarbeitsstrahl mit einem hohen Ausdehnungskoeffizienten beschichtet werden können ohne wesentliche Einschränkung der gewünschten Schutzschicht-Eigenschaften.

Die Aufgabe wird erfindungsgemäß gelöst durch ein Verfahren zur Herstellung viellagiger, hochverschleißfester, aus unterschiedlichen Hartstoff-Phasen bestehender Hartstoff-Schutzschichten für metallische, stark beanspruchte Oberflächen oder andere Substrate, bei welchem die Dicke der Gesamtschutzschicht im Bereich von 0,1 bis 10 µm liegt und
a) sowohl aud der metallischen Oberfläche als auch untereinander fest haftende Einzelschichten oder -lagen oder feinstdisperse Hartstoff-Teilchen-Gemische mit Einzelschichtdicken oder Teilchengrößen im Bereich von 0,5 nm bis 40 nm,
b) eine Summenzahl der Enzelschichten oder inneren Phasengrenzen zwischen 100 und 20 000, im Falle 0,5 nm dicker Einzelschichten oder Teilchengrößen und
c) in Bezug auf das Kristall-Gitter kohärente oder teilkohärente Phasen-Grenzen vorgeshen sind, wobei die Einzelschichten oder -lagen oder die Hartstoff-Teilchen durch Kathodenzerstäubung oder eine andere Physical Vapor Deposition-Methode auf die metallische Oberfläche oder auf das Substrat aufgebracht werden und wobei entweder
   - die zu beschichtenden Oberflächen während des gesamten Beschichtungsvorganges relativ zu mindestens zwei Zerstäubungskathoden unterschiedlichen Hartstoffmaterials bewegt werden oder
   - die Beschichtung der Oberläche oder des Substrats mit Hilfe einer Kathode, bestehend aus mindestens zwei miteinander kohärente oder teilkohärente Phasengrenzen bildenden Hartstoffen, durchgeführt wird.

Für beide Versionen des erfindungsgemäßen Verfahrens können Kathoden aus TiC und TiB₂ oder TiN und TiB₂ oder TiC und TiN und TiB₂ verwendet werden.

Außerdem können Kathoden-Kombinationen aus TiB₂-WC oder TiB₂-Ti (C,N) oder TiB₂-(Ti,V)C oder TiB₂-(Ti,W)C oder (Ti,V)B₂- (Ti,V)C oder (Ti,Nb)B₂-(Ti,Nb)C oder VB₂₋TiN oder VB₂₋WC oder HfB₂-TaC oder ZrB₂-TaC oder ZrB₂-NbC verwendet werden.

Die aufeinanderfolgenden Schichten bzw. das feinstdisperse Gemisch, beispielsweise der Phasen mit teilkohärenten TiC (111)-TiB₂ (0001) - Phasengrenzen sind durch den extrem hohen Anteil innerer Phasengrenzen mit definierter Versetzungsdichte weitgehend spannungsfrei, zäher, besser haftend auf dem Substrat un machen damit das Gesamtsystem verschleißfester als bei bisher üblichen Schutzschichten.

Wichtig ist hierbei die Abstimmung der Phasen, die die Schicht aufbauen in der Weise, daß Kohärenzbeziehungen zwischen Netzebenen der jeweiligen Verbindungen möglich sind und diese während des Beschichtungsvorganges realisiert werden. Bei der Kombination TiC/TiB₂ sind dies die dichtest gepackten Ebenen (111) für TiC und (0001) für TiB₂. Beim Sputtervorgang lassen sich diese Phasengrenzen wergen der günstigen Grenzflächenenergie leicht erhalten.

in den Zeichnungen zeigt
Fig. 1 eine beim erfindungsgemäßen Verfahren eingesetzte Anordnung,
Fig. 2 die Abhängigkeit des Verschließes von der Einsatzzeit bei erfindungsgemäß beschichteten und anderen Schneidplättchen und
Fig. 3 ein Schema der Grenzflächen in der erfindungsgemäß hergestellten Beschichtung.

Man läßt z.B. die zu beschichtenden Proben 5, 6,7 gemäß Figur 1 auf einem Drehteller 1 mit oder ohne Heizung ständig unter zwei Kathoden, eine mit TiC ₃, die andere mit TiB₂ 4 bestückt, während des gesamten Beschichtungsvorganges rotieren. Durch Änderung der Tellerdrehgeschwindigkeit und der Sputterleistung läßt sich die Zusammensetzung und Mikrostruktur der Schicht gezielt einstellen. Man wählt bevorzugt Bedingungen, bei welchen die Phasenanteile von TiC und TiB₂ ähnlich sind, und die erzielte Gesamtschichtdicke 3 bis 5 um beträgt. Die errechnete Teilchengröße (Einzelschichtdicke) liegt je nach Anwendungszweck zwischen 0,5 und 40 nm. Bei den kleineren "Teilchengroßen" lassen sich, wie Röntgenaufnahmen zeigen, die einzelnen Phasen nicht mehr trennen. Man beobachtet eine röntgenographisch amorphe Mischschicht, die so stabil ist, daß auch eine Wärmezufuhr bis 1200° keine Rekristallisation bewirkt. Bei einer Aufnahme der Bruchfläche einer sogenannten Simultanschicht, hergestellt, mit Kathoden bestehend aus beispielsweise TiB₂ und TiC gemäß Anspruch 2, erkennt man den gleichmäßigen Aufbau der Schicht ohne Stengelkristalle oder Inhomogenitäten und gute Haftung. Diese gute Haftung wird auch dokumentiert durch den Vergleich der Ergebnisse, die mit Hilfe des sogenannten Scratchtests erhalten wurden. Dieser relative Haftfestigkeitstest belegt eindrucksvoll den Spannungsabbau in der feindispersen TiC/TiB₂-Schicht im Vergleich zu den Einfachschichten von TiC und TiB₂. Auch Härteeindrücke in eine TiC-Schicht einerseits und eine feinstdisperse TiC/ TiB₂-Schicht andererseits machen das unterschiedliche Zähigkeitsverhalten deutlich. Infolge der "Anpassungsfähigkeit" dieser relative zähen Schicht können als Substrate Stoffe mit sehr unterschiedlichen Ausdehnungskoeffizienten gewählt werden.

Verschleißtests wurden durchgeführt, entsprechend Figur 2, mit Schneidplättchen aus Schnellarbeitsstahl, unbeschichtet (Kurve 11), TiC-, TiB₂- und simultan TiC/TiB₂-beschichtet (Kurven 12 bis 14). Die Simultan-TiC/TiB₂-Schicht hatte eine rechnerisch ermittelte TiC- bzw. TiB₂-Einzelschichtdicke von 2.5 nm und eine Gesamtschichtdicke von 2.9 µm, d.h. theoretisch in der Schicht senkrecht zur Substratoberfläche über 10³ teilkohärente TiC/TiB₂-Granzflächen.

Obwohl Drehbedingungen, Schneidplättchengeometrie und Beschichtungsvorgang nicht optimiert wurden, ergibt sich, wie Figure 2 dokumentiert, eine etwa verdoppelte Standzeit der mit einer feinstdispersen TilTiB₂-Schicht 14 versehenen Schneidplatte im Vergleich mit den einfach beschichteten 12 bzw. 13.

Eine theoretische Betrachtung der Struktur- und Kohärenzbeziehungen der Hartstoffverbindungen ergibt eine noch bessere Anpassung der Grenzflächen, z.B. bei Erzeugung einer feinstdispersen Ti(C,N)/TiB₂-Schicht. Dies verdeutlicht Figur 3, in welcher die in der Schicht erhaltenen Grenzflächen schematisch dargestellt sind.

Hierbei bedeuten A, D, E dicht gepackte Ti-Ebenen, bei D und E liegen die Atomzentren nicht in der Papierebene, B sind die Borebenen, C die Kohlstoffebenen bzw. N die Stickstoffebenen im Falle von TiN. Die ausgefüllten und nicht ausgefüllten Kreise sind die Ti-Atome. Die gestrichelte Linie stellt eine Phasengrenze dar

### Ausführungsbeispiele:

1. Schneidplatten aus Schnellarbeitsstahl oder Hartmetall wurden fein poliert (Diamantpaste 3 µm), im Ultraschallbad 4 min und mit reinem Alkohol gereinigt und anschließend auf den Substratteller einer Sputterablage entweder eben oder 45° gekantet (Schneidecke nach oben) gelegt. Der Kessel wurde bis auf 2 x 10-⁶ mbar evakuiert und anschließend mit hochreinem Argon bis zu einem Druck von 2.0 x 10-² mbar aufgefüllt. Die Proben wurden 10 min mit einer Leistung von 1000 Watt HF geätzt. Der Argondruck wurde dann auf 1.3 x 10-² mbar (1,3 Pa) abgesenkt, die Kathode anschließend 1 min mit einer Leistung von 1250 bzw. 800 Watt gereinigt (Sputtern auf die Blende). Der Substratteller wurde mit 1.6 Umdrehungen/Minute gedreht. Von der TiB₂-Kathode wurde mit einer Leistung von 1250 Watt, von TiC-Kathode mit 800 Watt, 5 Stunden gesputtert. Es ergab sich eine homogene 4.1 pm dicke Schicht. Dies entspricht bei einer Einzelschichtdicke von 4.4 nm etwa 10³ TiC/TiB_{z} Grenzflächen.
2. Gleiche Vorbereitungen wie bei Beispiel 1, Ätzen 10 min mit 500 Watt, Arbeitsdruck 1.2 x 10-² mbar (1,2 Pa) Argon, TiB₂ Sputterleistung 650 Watt, TiC Sputterleistung 500 Watt, Zeit 15 h Schichtdicke 7 um, Einzelschichtdicke 2.3 nm, -3 x 10³ TiC/TiB₂ Grenzfläche.

## Patentansprüche

1. Verfaharen zur Herstellung viellagiger, hochverschleißfester, aus unterschiedlichen Hartstoff-Phasen bestehender Hartstoff-Schutzschichten für metallische, stark beanspruchte Oberflächen oder andere Substrate, wobei die Dicke der Gesamtschutzschicht im Bereich von 0,1 bis 10 µm liegt und
a) sowohl aud der metallischen Oberfläche als auch untereinander fest haftende Einzelschichten oder -lagen oder feinstdisperse Hartstoff-Teilchen-Gemische mit Einzelschichtdicken oder Teilchengrößen im Bereich von 0,5 nm bis 40 nm,
b) eine Summenzahl der Enzelschichten oder inneren Phasengrenzen zwischen 100 und 20 000, im Falle 0,5 nm dicker Einzelschichten oder Teilchengrößen und
c) in Bezug auf das Kristall-Gitter kohärente oder teilkohärente Phasen-Grenzen vorgesehen sind, wobei die Einzelschichten oder -lagen oder die Hartstoff-Teilchen durch Kathodenzerstäubung oder eine andere Physical Vapor Deposition-Methode auf die metallische Oberfläche oder auf das Substrat aufgebracht werden und wobei entweder
- die zu beschichtenden Oberflächen während des gesamten Beschichtungsvorganges relativ zu mindestens zwei Zerstäubungskathoden unterschiedlichen Hartstoffmaterials bewegt werden oder
- die Beschichtung der Oberfläche oder des Substrats mit Hilfe einer Kathode, bestehend aus mindestens zwei miteinander kohärente oder
-teilkohärente Phasengrenzen bildenden Hartstoffen, durchgeführt wird.

2. Verfahren nach Anspruch 1, dadurch gekennzeichnet, daß kathoden aus TiC und TiB₂ oder TiN und TiB₂ oder TiC und TiN und TiB₂ verwendet werden.

3. Verfahren nach Anspruch 1 oder 2, dadurch gekennzeichnet, daß Kathoden-Kombinationen aus TiB₂-WC oder TiB₂-Ti(C,N) oder TiB₂-(Ti,V)C oder TiB₂-(Ti;W₂)C oder (Ti,V)B2-(Ti,V)C oder (Ti,Nb)B₂-(Ti,Nb)C oder VB₂-TiN oder VB₂-WC oder HfB₂-TaC oder ZrB₂-TaC oder ZrB₂-NbC verwendet werden.

## Revendications

1. Procédé pour la production de revête-ments protecteurs multicouches en matériaux durs, très résistants à l'usure, constitués de diverses phases de matériaux durs, pour des surfaces ou autres supports métalliques soumis à de fortes contraintes, l'épaisseur de la couche protectrice totale étant dans la plage de 0,1 à 10 pm et l'on prévoit:
a) des couches individuelles ou des mélanges de particules de matériaux durs, très finement dispersés, adhérant solidement aussi bien sur la surface métallique qu'entre eux, avec des épaisseurs de couches individuelles ou des tailles de particules dans la plage de 0,5 nm à 40 nm,
b) un nombre total de couches individuelles ou de limites de phases internes compris entre 100 et 20000, dans le cas dépaisseur de couches individuelles ou de tailles de particules de 0,5 nm, et
c) des limites de phases cohérentes ou partiellement cohérentes par rapport au réseau cristallin, les couches individuelles ou les particules de matériaux dures étant appliquées sur la surface métallique ou sur le support par pulvérisation cathodique ou par une autre méthode de dépôt physique en phase vapeur et ou bien
- les surfaces à revêtir étant en mouvement, pendant toute l'opération de revêtement, par rapport à au moins deux cathodes de pulvérisation de matériau dur différent, ou bien
- le revêtement de la surface ou du support étant effectué à l'aide d'une cathode constituée d'au moins deux matériaux durs formant entre eux deux limites de phases cohérentes ou partiellement cohérentes entre elles.

2. Procédé selon la revendication 1, caractérisé en ce que l'on utilise des cathodes de TiC et TiB₂ ou de TiN et TiB₂ ou de TiC et TiN et TiB₂.

3. Procédé selon la revendication 1 ou 2, caractérisé en ce que l'on utilise des combinaisons de cathodes constituées de TiB₂-WC ou de TiB₂-Ti(C,N) ou de TiB₂-(Ti,V)C ou de TiB₂-(Ti,W)C ou de (Ti,V)B₂-(Ti,V)C ou de (Ti, Nb)B₂-(Ti, Nb)C ou der VB₂₋TiN ou de VB₂-WC ou de HfB₂-TaC ou de ZrB₂₋TaC ou de ZrB₂-NbC.

## Claims

1. Method of producing multilayered, highly wear-resistant protective layers, formed from different hard material phases, for protecting metallic surfaces or other substrates which are subjected to a high load, wherein the thickness of the total protective layer lies in the range of from 0.1 to 10 µm and
a) individual layers or plies, which adhere fixedly both on the metallic surface and to one another, or finely dispersed mixtures of hard material particles are provided, having individual layer thicknesses or particle sizes in the range of from 0.5 nm to 40 µm,
b) a total number of individual layers or inner phase interfaces being between 100 and 20 000, in the case of individual layers or particle sizes which are 0.5 nm thick, and
c) phase interfaces are provided, which are coherent or partially coherent relative to the crystal lattice, wherein the individual layers or plies or the hard material particles are applied to the metallic surface or to the substrate by cathode sputtering or by a different Physical Vapor Deposition method, and wherein
- either the surfaces to be covered during the entire covering process are displaced relative to at least two sputtering cathodes of different hard materials,
- or the surface or substrate is coated by means of a cathode, formed from at last two hard materials forming phase interfaces which are coherent or partially coherent with one another.

2. Method according to claim 1, characterised in that cathodes of TiC and TiB₂ or TiN and TiB₂ or TiC and TiN and TiB₂ are used.

3. Method according to claim 1 or 2, characterised in that cathode combinations of TiB₂-WC or TiB₂-Ti(C,N) or TiB₂-(Ti,V)C or TiB₂-(Ti,W)C or (Ti,V)B₂-(Ti,V)C or (Ti,Nb)B₂-(Ti,Nb)C or VB₂-TiN or VB₂-WC or HfB₂-TaC or ZrB₂-TaC or ZrB₂-NbC are used.
